# EUROPÄISCHE PATENTSCHRIFT

(11) **EP 1 052 296 B1**
(45) Veröffentlichungstag und Bekanntmachung des Hinweises auf die Patenterteilung: **15.12.2004**
(21) Anmeldenummer: 00109687.4
(22) Anmeldetag: 08.05.2000
(51) Int. Cl.: C21D 9/42, C21D 8/02, C22C 38/46

(54) **Verwendung eines Stahls zur Herstellung von Panzerblech**
Use of a steel for the manufacture of amour plates
Utilisation d'un acier pour la fabrication de plaques de blindage

(30) Priorität: 08.05.1999 DE 19921327
(43) Veröffentlichungstag der Anmeldung: 15.11.2000
(73) Patentinhaber: ThyssenKrupp Stahl AG, 47166 Duisburg (DE)
(72) Erfinder: Kuntze, Christoph, 47800 Krefeld (DE)
(74) Vertreter: COHAUSZ & FLORACK

(56) Entgegenhaltungen:
- WO-A-99/09232
- DE-C- 4 223 895
- US-A- 4 814 141
- MUESGEN ET AL: "High strength fine-grained steels, that have been heat treated using water, with minimum yield points up to 90kg/mm2" DECHEMA MONOGRAPHIEN, VERLAG CHEMIE, WEINHEIM,, DE, Bd. 76, 1974, Seiten 151-162, XP002089185 ISSN: 0070-315X
- PATENT ABSTRACTS OF JAPAN vol. 1995, no. 08, 29. September 1995 (1995-09-29) -& JP 07 126739 A (KOBE STEEL LTD), 16. Mai 1995 (1995-05-16)
- PATENT ABSTRACTS OF JAPAN vol. 014, no. 265 (C-0726), 8. Juni 1990 (1990-06-08) & JP 02 077521 A (KAWASAKI STEEL CORP), 16. März 1990 (1990-03-16)

## Beschreibung

Die Erfindung betrifft die Verwendung eines Stahls zur Herstellung von warmgewalztem Panzerblech.

Zur Herstellung von Panzerblechen mit einer Mindesthärte von 400 HB und einer Enddicke über 50 mm aus Stahlbrammen durch Warmwalzen, Härten und Anlassen ist aus der DE 42 23 895 C1 eine Stahllegierung bekannt mit 0,25 bis 0,32 % C, 0,05 bis 0,75 % Si, 0,10 bis 1,50 % Mn, 0,90 bis 2,00 % Cr, 0,10 bis 0,70 % Mo, 1,20 bis 4,50 % Ni, 0,01 bis 0,08 % Al, max. 0,050 % Nb, max. 0,10 % V, max. 0,015 % P, max. 0,005 % S, max. 0,012 % N, Rest Fe einschl. üblicher Verunreinigungen und ggf. 0,001 bis 0,004 % B.

Nach einem Durcherwärmen auf eine Temperatur von > 1150 °C werden die bevorzugt im Stranggießverfahren erzeugten Brammen zu Grobbändern oder -blechen warmgewalzt. Das auf Enddicke fertiggewalzte Panzerblech wird nach dem Abkühlen auf Raumtemperatur durch Wiedererwärmen auf oberhalb Ac₃ und Abschrecken mit einer Geschwindigkeit von > 1 K/s in Öl oder Wasser gehärtet. Anschließend kann das Blech im Bedarfsfall im Temperaturgebiet von 180 bis 250 °C angelassen werden. Dadurch wird eine hohe, möglichst nur wenig unter der Ansprunghärte liegende Härte eingestellt. Diese bekannten Panzerbleche zeichnen sich auch bei großer Dicke durch ein homogenes Gefüge sowie hohe Härte und Beschußfestigkeit aus. Die Eindringtiefe von Geschossen kann in der Regel um 30 % verringert werden.

Weiterhin ist ein Panzerblech aus einem Stahl mit 0,25 - 0,45 % C, 0,08 - 0,50 % Si, 0,30 - 1,50 % Mn, ≤ 0,02 % P, ≤ 0,02 % S, 0, 60 - 1,80 % Cr, 0,20 - 0,60 % Mo, ≤ 0,006 % B, 0,02 - 0,15 % Al und/oder Ti und 0,005 - 0,03 % Nb aus der CA 1 266 760 C1 bekannt, welches bei 860 bis 960 °C austenitisiert, danach abgeschreckt und bei 160 - 550 °C angelassen wird.

Neben dem voranstehend erläuterten Stand der Technik ist aus dem von Dr.-Ing. B. Müsgen verfassten Artikel "Hochfeste wasservergütete Feinkornbaustähle mit Mindeststreckgrenzen bis 90 kp/mm²", erschienen in DECHEMA MONOGRAPHIEN, Verlag Chemie, Weinheim, Bd. 76, 1974, ein hochfester wasservergüteter Baustahl bekannt, der aus Eisen, unvermeidbaren Verunreinigungen und Gehalten an Mo (in Gew.-%) 0,19 % C, 0,30 % Si, 0,65 % Mn, 0,60 % Cr, 2,00 % Ni, 0,09 % V besteht. Bei einem Mo-Gehalt von mindestens 0,35 % Mo und Beachtung einer geeigneten Anlasstemperatur erreicht der bekannte Stahl eine Zugfestigkeit von mindestens 1.100 N/mm². Die Härte des bekannten Stahls ist jedoch geringer als für Panzerbleche üblicherweise gefordert.

Der Erfindung liegt die Aufgabe zugrunde, einen für die Herstellung von Panzerblechen geeigneten Stahl vorzuschlagen, wobei das aus diesem Stahl erzeugte Panzerblech einerseits hinsichtlich der Durchschußhemmung mindestens gleich gute Eigenschaften wie Panzerbleche der voranstehend erläuterten Art andererseits jedoch verbesserte Werkstoffeigenschaften, wie eine höhere Streckgrenze, eine höhere Festigkeit bei gleichzeitig höherer Zähigkeit und eine verbesserte Schweißbarkeit aufweist.

Zur Lösung dieser Aufgabe schlägt die Erfindung die Verwendung eines (in Masse-%)

| | |
|---|---|
| 0,15 - 0,2 % | C |
| 0,1 - 0,5 % | Si |
| 0,7 - 1,7 % | Mn |
| < 0,02 % | P |
| < 0,005% | S |
| < 0,01 % | N |
| 0,009 - 0,1 % | Al |
| 0,5 - 1,0 % | Cr |
| 0,2 - 0,7 % | Mo |
| 1,0 - 2,5 % | Ni |
| 0,05 - 0,25 % | V |

Rest Eisen einschl. unvermeidbarer Verunreinigungen,
aufweisenden Stahls für die Herstellung von Panzerblech vor, welcher ein Vergütungsgefüge besitzt und eine Streckgrenze > 1100 N/mm², eine Härte > 400 HB und eine an einer ISO-V-Querprobe bei -40 °C gemessene Kerbschlagzähigkeit Aᵥ von mindestens 27 Joule aufweist.

Innerhalb des erfindungsgemäß verwendeten Zusammensetzungsbereichs wird eine Stahllegierung folgender Zusammensetzung (in Massse-%) bevorzugt:

| | |
|---|---|
| 0,16 - 0,18 % | C |
| 0,2 - 0,4 % | Si |
| 0,9 - 1,1 % | Mn |
| < 0,015 % | P |
| < 0,005 % | S |
| < 0,008 % | N |
| 0,015 - 0,05 % | Al |
| 0,6 - 0,8 % | Cr |
| 0,5 - 0,6 % | Mo |
| 1,9 - 2,0 % | Ni |
| 0,06 - 0,1 % | V |

Rest Fe einschl. unvermeidbarer Verunreinigungen.

Die Stahllegierung kann zusätzlich bis 0,005 % Bor enthalten. Der Stickstoffgehalt der Stahllegierung soll bevorzugt auf 0,004 bis 0,008 % begrenzt sein.

Die gemäß der neuen Verwendung eingesetzte Stahllegierung zeichnet sich gegenüber den eingangs erläuterten bekannten Stahllegierung zum einen durch einen niedrigeren Kohlenstoffgehalt und zum anderen durch den Karbonitridbildner Vanadium als ausscheidungshärtendes Element aus. Überraschenderweise erreicht ein aus der erfindungsgemäßen Stahllegierung erzeugtes Panzerblech im vergüteten Zustand trotz des niedrigeren Kohlenstoffgehaltes gegenüber bekannten Panzerblechen eine deutlich höhere Streckgrenze und Festigkeit, aber auch eine höhere Zähigkeit und eine höhere Bruchdehnung.

Durch die verbesserte Zähigkeit in Kombination mit der verbesserten Bruchdehnung kann ein aus erfindungsgemäß verwendetem Stahl erzeugtes Panzerblech die schockartige Beanspruchung bei Minenexplosionen ohne die Gefahr einer Bruch- oder Rißbildung aufnehmen. Auch die Sicherheit gegen die Entstehung von Sprüngen und gegen die Ausbildung von Rissen oder Abplatzungen bei direktem Beschuß ist bei erfindungsgemäßem Stahl gegenüber herkömmlichen Stählen der gattungsgemäßen Art verbessert. Daher sind die Gebrauchseigenschaften von erfindungsgemäß erzeugtem Panzerblech gegenüber dem Stand der Technik deutlich verbessert.

Die Streckgrenze des erfindungsgemäßen Panzerblechs liegt über 1100 N/mm² gegenüber nur 950 N/mm² des bekannten Panzerblechs. Die Mindestzugfestigkeit beträgt 1200 N/mm², insbesondere 1250 N/mm², und ist folglich deutlich höher als die beim Stand der Technik errreichte Mindestzugfestigtkeit von 1150 N/mm². Die Zähigkeit erfindungsgemäßer Panzerbleche gemessen an einer ISO-V-Querprobe bei -40 °C liegt bei Aᵥ ≥ 27 Joule. Ihre Bruchdehnung liegt bei mehr als 10 %.

Erfindungsgemäß erzeugtes Panzerblech besitzt vorzugsweise ein überwiegend martenistisches Gefüge mit einer feinen Körnung. Besonders gute Materialeigenschaften ergeben sich, wenn der Anteil des martensitischen Gefüges mindestens 98 % beträgt.

Bei der Vergütungsbehandlung des Panzerblechs wird eine zweifache Austenitisierung im Temperaturbereich von 880 bis 980 °C mit Luftabkühlung zwischen den Austenitisierungsvorgängen, Abschrecken nach der zweiten Austenitisierung auf Raumtemperatur und ein abschließendes Anlassen bei 150 bis 550 °C bevorzugt. Durch die Abschreckung bis zur Raumtemperatur, d.h. bis deutlich unterhalb der Martensitstarttemperatur, wird ein feinkörniges martensitisches Gefüge erzeugt. Dessen Feinkörnigkeit kann dadurch noch verbessert werden, daß die Abschreckung auf Raumtemperatur nach der zweiten Austenitisierung im Temperaturbereich von 800 - 500 °C mit einer auf den Blechkern bezogenen Abkühlgeschwindigkeit vom mindestens 5 K/s erfolgt, wobei für die derart schnelle Abkühlung vorzugsweise Druckwasser eingesetzt wird. Indem ein erfindungsgemäß zusammengesetztes, in der Regel in Grobblechdicke ausgeführtes Blech im Zuge seiner Vergütung bis hinein in seinen Kern mit derart hohen Geschwindigkeiten abgekühlt wird, wird ein Panzerblech erhalten, das einen Anteil an sehr feinkörnigem Martensit von mehr als 98 % besitzt. Ein solches Panzerblech hat, wie voranstehend schon erwähnt, hervorragende Eigenschaften und erfüllt die an Bleche der in Rede stehenden Art gestellten Anforderungen zuverlässig.

### Beispiel:

Eine Schmelze der Zusammensetzung gemäß Tabelle 1 wurde zu einer 260 mm dicken Bramme abgegossen. Die Bramme wurde, ausgehend von einer Stoßofentemperatur von 1250 °C, mit einer Anstichtemperatur von etwa 1100 °C bei einer Endwalztemperatur von 950 °C auf Enddicken von 10, 40 und 50 mm warmgewalzt. Danach erfolgte die Vergütungsbehandlung. Bei den Blechen 1, 3 und 4 in Tabelle 2 bestand diese aus Austenitisieren (940 °C / Wasser) mit nachfolgendem Anlassen auf 320 °C/Luft. Das Blech 2 wurde zweifach austenitisiert, abgeschreckt und angelassen. Die an Proben der so gewonnenen Panzerbleche ermittelten Eigenschaften sind in der Tabelle 2 zusammengestellt.

Die Streckgrenze und Zugfestigkeit liegt deutlich oberhalb der vorgenannten Mindestgrenzwerte. Die Dehnwerte sind mit rd. 11 bis 12 % außerordentlich gut, und die Kerbschlagzähigkeitswerte liegen ebenfalls deutlich über der vorgenannten Mindestgrenze von 27 J. Die Härtewerte liegen alle oberhalb 400 HB. Das zweifach austenitisierte Blech 2 erzielte nochmals erhöhte Werte der mechanischen Eigenschaften.

**Tabelle 1**

| C | Si | Mn | P | S | Al | Cr | Mo | Ni | V |
|---|---|---|---|---|---|---|---|---|---|
| 0,16 | 0,29 | 0,98 | 0,012 | 0,003 | 0,025 | 0,66 | 0,51 | 1,93 | 0,07 |

**Tabelle 2**

| Blech Nr. | Dicke (mm) | Re (N/mm²) | Rm (N/mm²) | A (%) | ISO-V-quer -40°C | Härte HB10/3000 |
|---|---|---|---|---|---|---|
| 1 | 10 | 1125 | 1339 | 10,9 | 35,32,28 | 415 |
| 2 | 10 | 1166 | 1386 | 12,0 | 39,39,39 | 420 |
| 3 | 40 | 1124 | 1345 | 11,0 | 28,35,29 | 412 |
| 4 | 50 | 1120 | 1317 | 11,7 | 42,38,34 | 408 |

## Patentansprüche

1. Verwendung eines (in Masse-%)
| | |
|---|---|
| 0,15 bis 0,20 % | C |
| 0,10 bis 0,50 % | Si |
| 0,70 bis 1,70 % | Mn |
| < 0,02 % | P |
| < 0,005 % | S |
| < 0,01 % | N |
| 0,009 bis 0,10 % | Al |
| 0,50 bis 1,00 % | Cr |
| 0,20 bis 0,70 % | Mo |
| 1,00 bis 2,50 % | Ni |
| 0,05 bis 0,25 % | V, |
| bis 0,0050 % | B, |
Rest Eisen einschl. unvermeidbarer Verunreinigungen
aufweisenden Stahls für die Herstellung von Panzerblech, welcher ein Vergütungsgefüge, eine Streckgrenze > 1100 N/mm², eine Härte > 400 HB und eine an einer ISO-V-Querprobe bei -40 °C gemessene Kerbschlagzähigkeit Aᵥ von mindestens 27 Joule aufweist.

2. Verwendung nach Anspruch 1, **dadurch gekennzeichnet, daß** die Stahllegierung (in Masse-%)
| | |
|---|---|
| 0,16 bis 0,18 % | C |
| 0,20 bis 0,40 % | Si |
| 0,90 bis 1,10 % | Mn |
| < 0,015 % | P |
| < 0,005 % | S |
| < 0,008 % | N |
| 0,015 bis 0,050 % | Al |
| 0,60 bis 0,80 % | Cr |
| 0,50 bis 0,60 % | Mo |
| 1,90 bis 2,00 % | Ni |
| 0,06 bis 0,10 % | V |
Rest Eisen einschl. unvermeidbarer Verunreinigungen
enthält.

3. Verwendung nach einem der voranstehenden Ansprüche, **dadurch gekennzeichnet, daß** der Stickstoffgehalt der Stahllegierung auf 0,0040 bis 0,0080 % begrenzt ist.

4. Verwendung nach einem der voranstehenden Ansprüche, **dadurch gekennzeichnet, daß** das Panzerblech ein überwiegend martensitisches Gefüge besitzt.

5. Verwendung nach Anspruch 4, **dadurch gekennzeichnet, daß** der Martensitanteil des Gefüges mindestens 98 % beträgt.

## Claims

1. Use of a steel containing (in wt %)
| | |
|---|---|
| 0.15 to 0.20 % | C |
| 0.10 to 0.50 % | Si |
| 0.70 to 1.70 % | Mn |
| < 0.02 % | P |
| < 0.005 % | S |
| < 0.01 % | N |
| 0.009 to 0.10 % | Al |
| 0.50 to 1.00 % | Cr |
| 0.20 to 0.70 % | Mo |
| 1.00 to 2.50 % | Ni |
| 0.05 to 0.25 % | V, |
| up to 0.0050 % | B, |
a balance iron including unavoidable impurities for the production of armour plate, which has a heat-treatable microstructure, yield point > 1100 N/mm², hardness > 400 HB and notched-bar impact-strength measured on an ISO V transverse test piece at -40 °C of at least 27 Joules.

2. Use according to Claim 1, **characterised in that** the steel alloy contains (in wt %)
| | |
|---|---|
| 0.16 to 0.18 % | C |
| 0.20 to 0.40 % | Si |
| 0.90 to 1.10 % | Mn |
| < 0.015 % | P |
| < 0.005 % | S |
| < 0.008 % | N |
| 0.015 to 0.050 % | Al |
| 0.60 to 0.80 % | Cr |
| 0.50 to 0.60 % | Mo |
| 1.90 to 2.00 % | Ni |
| 0.06 to 0.10 % | V, |
a balance iron including unavoidable impurities.

3. Use according to any one of the above claims, **characterised in that** the nitrogen content of the steel alloy is limited to between 0.0040 and 0.0080 %.

4. Use according to any one of the above claims, **characterised in that** the armour plate possesses a predominantly martensitic microstructure.

5. Use according to Claim 4, **characterised in that** the martensitic percentage of the microstructure amounts to at least 98 %.

## Revendications

1. Utilisation d'un acier présentant (en % en masse)
0,15 à 0,20% de C
0,10 à 0,50% de Si
0,70 à 1,70% de Mn
< 0,02% de P
< 0,005% de S
< 0,01% de N
0,009 à 0,10% de Al
0,50 à 1,00% de Cr
0,20 à 0,70% de Mo
1,00 à 2,50% de Ni
0,05 à 0,25% de V
jusqu'à 0,0050% de B
le reste étant du fer y compris les impuretés inévitables
pour la préparation d'une plaque de blindage, qui présente une structure de traitement par trempe et revenu, une limite élastique > 1100 N/mm², une dureté > 400 HB et une résilience à -40°C sur un barreau en travers ISO-V Aᵥ d'au moins 27 Joules.

2. Utilisation selon la revendication 1, **caractérisée en ce que** l'alliage d'acier contient (en % en masse)
0,16 à 0,18% de C
0,20 à 0,40% de Si
0,90 à 1,10% de Mn
< 0,015% de P
< 0,005% de S
< 0,008% de N
0,015 à 0,050% de Al
0,60 à 0,80% de Cr
0,50 à 0,60% de Mo
1,90 à 2,00% de Ni
0,06 à 0,10% de V
le reste étant du fer y compris les impuretés inévitables

3. Utilisation selon l'une des revendications précédentes, **caractérisée en ce que** la teneur en azote de l'alliage d'acier est limitée de 0,0040 à 0,0080%.

4. Utilisation selon l'une des revendications précédentes, **caractérisée en ce que** la plaque de blindage possède une structure essentiellement martensitique.

5. Utilisation selon la revendication 4, **caractérisée en ce que** la proportion martensitique de la structure s'élève à au moins 98%.
